# EUROPÄISCHE PATENTSCHRIFT

(11) **EP 3 198 048 B1**
(45) Veröffentlichungstag und Bekanntmachung des Hinweises auf die Patenterteilung: **26.02.2020**
(21) Anmeldenummer: 15756842.9
(22) Anmeldetag: 29.08.2015
(51) Int. Cl.: C22F 1/08, C22C 9/04

(54) **ELEKTROKLEMMEN**
ELECTRICAL CLAMPS
BORNES ÉLECTRIQUES

(30) Priorität: 25.09.2014 DE 102014014239
(43) Veröffentlichungstag der Anmeldung: 02.08.2017
(73) Patentinhaber: Wieland-Werke AG, 89079 Ulm (DE)
(72) Erfinder: ALLMENDINGER, Timo, 89134 Blaustein (DE); WEBER, Kai, 89287 Bellenberg (DE)
(86) Internationale Anmeldenummer: PCT/EP2015/001759
(87) Internationale Veröffentlichungsnummer: WO 2016/045770

(56) Entgegenhaltungen:
- EP-A1- 2 009 122
- WO-A1-2005/018055
- CN-A- 103 589 903
- DE-U1- 29 712 696
- JP-A- 2001 355 029
- US-A- 3 082 288

## Beschreibung

Die Erfindung betrifft eine Elektroklemme enthaltend eine Kupfer-Zink-Legierung gemäß dem Oberbegriff des Anspruchs 1.

DE 297 12 696 U1 offenbart Vorrichtungen zum Verbinden eines Kabels mit dem Körper einer Maschine mit Hilfe von Anschlussteilen. CN103589903A offenbart die Rohre aus einer Kupfer Legierung, bestehend aus (in Gew.%): 63.0-66.0% Cu, 0.6-1.2% Al, <0.7% Ni, 1.6-2.4% Mn, < 0.5% Fe, 0.8-1.3% Si, <0.1% Pb und Rest Cu.

Zahlreiche neue Automobilanwendungen für Sicherheit, Komfort und Leistung lassen sich nur durch den gezielten Einsatz von elektronischen Funktionen und Komponenten realisieren. Aufgrund der steigenden Anforderungen an die Steckverbinder und damit an die eingesetzten Werkstoffe ist in den letzten Jahren ein Trend hin zu Kupfer-Hochleistungslegierungen zu erkennen. Diese ausscheidungshärtenden Kupferwerkstoffe zeichnen sich durch hohe mechanische Festigkeit, hohe Leitfähigkeit und gute Verformbarkeit aus. Ausgehend von der ersten Generation der Cu-HP-Legierungen, beispielsweise CuNi3SiMg mit einer elektrischen Leitfähigkeit von etwas über 20 MS/m, musste die Eigenschaftskombination einer hohen Festigkeit und hohen Leitfähigkeit weiter optimiert werden.

Ein Schritt in diese Richtung war zunächst die Entwicklung von ausscheidungshärtenden Kupferlegierungen, beispielsweise basierend auf dem System CuCrAgFeTiSi mit 46 MS/m und Festigkeiten bis 610 MPa. Ein weiterer wesentlicher Vorteil dieser Legierung ist die sehr gute Relaxationsbeständigkeit des Werkstoffes im Einsatz bei erhöhten Temperaturen bis zu 200 °C. Mit diesem Legierungstyp können Anwendungen in den Bereichen Automotive, Industrieelektronik und Telekommunikation abgedeckt werden.

Zudem kommen Bronzewerkstoffe zum Einsatz, die sich durch eine feine Gefügestruktur mit einer Korngröße von maximal 3 µm auszeichnen. Hierdurch werden bereits wesentlich hohe mechanische Festigkeiten bei zugleich stark verbesserten Umformeigenschaften erreicht. Infolge der deutlich verbesserten Umformbarkeit können Verarbeiter entsprechend enge Biegeradien realisieren. Ebenso bewirkt die verbesserte Biegbarkeit, dass die Rauheit in den Umformzonen wesentlich geringer ist als bei Verwendung von Standardbronzen. So können nachfolgende Beschichtungen mit geringerer Schichtdicke ausgeführt werden, womit sich beträchtliche Kosteneinsparungen bei der Weiterverarbeitung erzielen lassen. Die elektrische Leitfähigkeit ist identisch mit der von Standardbronzen und liegt bei ungefähr 7,5 bis 12 MS/m.

Eine weitere ausscheidungshärtende CuNi1CoSi-Legierung mit Ni-Co-Mischsiliziden eignet sich ebenfalls sehr gut für eine wirtschaftliche Miniaturisierung von Steckverbindern. Der Werkstoff ist hochfest, besitzt mit 29 MS/m eine vergleichsweise gute elektrische und thermische Leitfähigkeit und lässt sich gut verarbeiten.

Die beschriebenen Werkstoffe eignen sich vor allem für die Verarbeitung auf Stanz-/Biegeautomaten und lassen sich nur mit großem Aufwand spanabhebend bearbeiten.

Weitere Kupferwerkstoffe in Form von Stangen und Drähten, die sich hervorragend für spanend herzustellende Buchsen und Pins für Steckverbinder eignen, sind auch im Werkstoffportfolio der kostengünstigen Messingwerkstoffen mit den Legierungen CuZn37Pb0,5, CuZn35Pb1, CuZn35Pb2, CuZn37Pb2, CuZn36Pb3 und CuZn39Pb3 bekannt, die für anspruchsvolle Anwendungen in der Herstellung gedrehter Steckverbinder Einsatz finden.

Abhängig von den technischen Anforderungen kommen in diesen Fällen Werkstoffe mit hoher elektrischer Leitfähigkeit, hoher mechanischer Festigkeit sowie beide dieser Eigenschaften in Kombination zum Einsatz. So ist auch CuPb1P ein weiterer gut zerspanbarer Automatenwerkstoff, der zugleich eine hohe elektrische Leitfähigkeit von ungefähr 50 MS/m aufweist. Er eignet sich besonders für Steckverbinder und andere elektronische Anwendungen.

Neben den mischkristallhärtenden Legierungen wird das Legierungsspektrum durch weitere ausscheidungshärtende Werkstoffe abgerundet. Hierzu gehören beispielsweise CuNi1Pb1P und CuNiPb0,5P als niedriglegierter Kupferwerkstoff mit hoher Festigkeit, guter Leitfähigkeit von zumindest 32 MS/m sowie guter Zerspanbarkeit. Der Werkstoff eignet sich durch den Pb-Anteil besonders für zerspanend hergestellte Steckkontakte in der Elektrotechnik und Elektronik.

Auch mit der Mehrstoff-Zinnbronze CuSn4Zn4Pb4P mit jeweils einem 4%-igen Zinn-, Zink- und Bleianteil lassen sich hohe Festigkeiten mit entsprechenden Federeigenschaften einstellen. Diese Zinnbronze ist gut kaltumformbar und lässt sich hervorragend zerspanen. Spezielle Einsatzgebiete sind federnde Elektronik-Kontakte.

Bei einer Legierungsentwicklung mittlerweile immer zu berücksichtigen sind die verschiedenen Umweltdirektiven und Stoffbeschränkungen. Hierzu ergeben sich weitere Entwicklungspotentiale für alternative oder ergänzende Legierungen, welche für Steckverbinder geeignete Eigenschaftskombinationen auszeichnen. Dabei spielt neben den physikalischen Eigenschaften vor allem eine gute Bearbeitbarkeit eine entscheidende Rolle.

Der Erfindung liegt die Aufgabe zugrunde, eine Elektroklemme aus einer bleiarmen bzw. bleifreien Kupfer-Legierung weiterzubilden.

Die Erfindung wird durch die Merkmale des Anspruchs 1 wiedergegeben. Die weiteren rückbezogenen Ansprüche geben vorteilhafte Aus- und Weiterbildungen der Erfindung wieder.

Die Erfindung schließt die technische Lehre zum Aufbau einer Elektroklemme enthaltend eine Kupfer-Zink-Legierung ein. Die Kupfer-Zink-Legierung besteht aus (in Gew.-%):
28,0 bis 36,0 % Zn,
0,5 bis 1,5 % Si,
1,5 bis 2,5 % Mn,
0,2 bis 1,0 % Ni,
0,5 bis 1,5 % Al,
0,1 bis 1,0 % Fe,
wahlweise noch bis maximal 0,1 % Pb,
wahlweise noch bis maximal 0,1 % P,
wahlweise noch bis 0,08 % S,
Rest Cu und unvermeidbare Verunreinigungen.

Erfindungsgemäß sind in der Matrix Eisen-Nickel-Mangan-haltige Mischsilizide eingelagert. Das Gefüge besteht aus einer α-Matrix, in der Einlagerungen an β-Phase von 5 bis zu 45 Vol.-% sowie an Eisen-Nickel-Mangan-haltigen Mischsiliziden bis zu 20 Vol.-% enthalten sind. Des Weiteren liegen im Gefüge die Eisen-Nickel-Mangan-haltigen Mischsilizide mit stängeliger Form sowie an Eisen-Nickel-angereicherte Mischsilizide mit globularer Gestalt vor.

Überraschend hat sich gezeigt, dass sich die erfindungsgemäße Legierungszusammensetzung für Elektroklemmen eignet. Bisher war ein Einsatz derartiger Legierungen gemäß der deutschen Offenlegungsschrift DE 10 2007 029 991 A1 der Anmelderin nur für eine Verwendung für Gleitelemente in Verbrennungsmotoren, Getrieben oder hydraulischen Aggregaten vorgesehen.

Derartige abweichende Anwendungen verfolgen einen anderen Zweck einer für spezielle Einsatzzwecke optimierten Eigenschaftskombination. Eine Eigenschaftskombination aus einer Erhöhung der Festigkeit, der Temperaturbeständigkeit des Gefüges und der komplexen Verschleißbeständigkeit bei gleichzeitig ausreichenden Zähigkeitseigenschaften im Hinblick auf motorische Anwendungen.

Demgegenüber geht die Erfindung von der Überlegung aus, eine Elektroklemme mit einer Kupfer-Zink-Legierung mit eingelagerten Eisen-Nickel-Mangan-haltigen Mischsiliziden bereitzustellen, die insbesondere mit Hilfe des kontinuierlichen oder halbkontinuierlichen Stranggussverfahrens hergestellt werden kann. Durch die Mischsilizidbildung und Gefügeausbildung weist die Kupfer-Zink-Legierung eine für diese Werkstoffgruppe sehr hohe elektrische Leitfähigkeit auf.

Auch weist die Legierung hohe Härte- und Festigkeitswerte auf, trotzdem wird ein notwendiges Maß an Duktilität, ausgedrückt durch den Bruchdehnungswert bei einem Zugversuch, gewährleistet. Mit dieser Eigenschaftskombination erweist sich der Erfindungsgegenstand als besonders geeignet für Elektroklemmen, wahlweise auch mit Verschraubungen.

Beim vorausgehenden Herstellungsschritt des Gießens der Legierung findet zunächst eine frühe Ausscheidung von eisen- und nickelreichen Mischsiliziden statt. Diese Ausscheidungen können bei weiterem Wachstum zu Eisen-Nickel-Mangan-haltigen Mischsiliziden mit beträchtlicher Größe mit oft stängeliger Form heranwachsen. Des Weiteren bleibt auch ein beträchtlicher Anteil eher klein mit globularer Gestalt, der in der Matrix fein verteilt vorliegt. Die fein verteilten Silizide werden als Grund dafür gesehen, dass eine Stabilisierung der β-Phase stattfindet. Insbesondere weist die Legierung beim Kaltumformen eine hohe Duktilität auf. Bei Elektroklemmen ist dies beim Crimpen, bei dem üblicherweise der Werkstoff einer starken plastischen Verformung ausgesetzt wird, besonders wichtig. So ist ein Bördeln, Quetschen oder Falten des Werkstoffs unter nahezu beliebigem Umformgrad möglich, ohne dass sich eine Rissbildung im Werkstoff einstellt.

Besonders eignet sich der Werkstoff auch für zerspanend hergestellte Elektroklemmen. Die gute Zerspanbarkeit wird bereits durch eine β-Phase von 5 Vol.-% erzielt. Zu höheren Gehalten hin verbessert sich bis zu 45 Vol.-% an β-Phase auch die Spanausbildung beim Zerspanungsvorgang, indem sich wünschenswerterweise Kurzspäne ausbilden. Mit einem Anteil an β-Phase unter 5 Vol.-% ist die Zerspanbarkeit in der Verwendung als Automatenwerkstoff für hohe Zerspanungsraten nicht mehr zufriedenstellend. Bei einem β-Phasengehalt von über 45 Vol.-% zeigt sich, dass sich die Zähigkeit des Werkstoffs und die Temperaturbeständigkeit des Gefüges verschlechtert. Der Endzustand der Legierung aus dem jeweiligen Fertigungsverfahren führt zu einer β-Phase, die inselartig in einem Gefüge aus einer α-Matrix eingelagert ist. Derartige Inseln aus β-Phase sind besonders günstig für die Zerspanbarkeit und die Korrosionsbeständigkeit der Legierung.

Eine besonders hohe Oberflächengüte der spanend bearbeiteten Oberflächen wird mit einem β-Phasen-Anteil jedoch insbesondere von 10 bis 25 Vol.-% erzielt. In dem angegebenen Volumenintervall von 5 bis 45 Vol.-% an β-Phase stellt sich auch ein vergleichsweise geringer Werkzeugverschleiß ein, so das die Werkzeuge entsprechend lange Standzeiten haben und damit die Werkzeugkosten verringert werden. Anteile an Eisen-Nickel-Mangan-haltigen Mischsiliziden über 20 Vol.-% würden eine so große Härtesteigerung bedingen, dass der Werkstoff in seiner Ausgewogenheit in der Kombination günstiger Eigenschaften leidet.

Besonders hervorzuheben ist auch die Relaxationsbeständigkeit des Werkstoffs, wodurch die Federkraft einer Elektroklemme erhalten bleibt.

Damit beruht der besondere Vorteil der erfindungsgemäßen Legierung auf einer für die Einsatzzwecke optimierten Eigenschaftskombination in Form einer Erhöhung der Festigkeit, der Temperaturbeständigkeit des Gefüges und der elektrischen Leitfähigkeit bei gleichzeitig ausreichenden Zähigkeitseigenschaften.

Zusätzlich berücksichtigt die beanspruchte Werkstofflösung aufgrund des gegenüber gebräuchlichen Legierungen substituierten Bleigehaltes die Notwendigkeit einer umweltfreundlichen bleifreien Legierungsalternative. Außerdem ist dieser Werkstoff für besondere Anwendungen prädestiniert, bei denen es trotz hoher Anforderungen an die Härte und die Festigkeit auf ein notwendiges Maß an Plastifizierbarkeit ankommt.

In vorteilhafter Ausgestaltung der Erfindung kann die Kupfer-Zink-Legierung
30,0 bis 36,0 % Zn,
0,6 bis 1,1 % Si,
1,5 bis 2,2 % Mn,
0,2 bis 0,7 % Ni,
0,5 bis 1,0 % Al,
0,3 bis 0,5 % Fe enthalten.

Durch die enger gefassten Grenzen wird eine besonders vorteilhafte Legierungszusammensetzung ausgewählt. Hierdurch werden die Zähigkeitseigenschaften und die elektrische Leitfähigkeit, gegebenenfalls mit einer abschließenden Entspannungsglühung noch weiter verbessert. Bevorzugt wird die abschließende Entspannungsglühung bei 300 °C bis 400 °C über 3 bis 4 Stunden hinweg durchgeführt.

In weiterer vorteilhafter Ausgestaltung der Erfindung kann die Kupfer-Zink-Legierung 33,5 bis 36,0 % Zn enthalten. Bei diesen höheren Zinkgehalten lassen sich immer noch die für Elektroklemme erforderlichen Zähigkeitseigenschaften und eine gute elektrische Leitfähigkeit realisieren. Durch einen möglichst hohen Zinkgehalt wird der Anteil der weiteren Elemente, insbesondere der Kupferanteil, entsprechend reduziert. Mit der Folge, dass die Legierung durch einen höheren Anteil an billigerem Zink einen entsprechend geringeren Metallpreis zur Folge hat.

Vorteilhafterweise kann die elektrische Leitfähigkeit der Legierung zumindest 5,8 MS/m betragen. Besonders bevorzugte Leitfähigkeiten sind zumindest 10 MS/m bis über 13 MS/m. Diese Werte werden durch vergleichbare Werkstoffe, wie beispielsweise die bleihaltigen Messinge, nicht erzielt. Sogar Werte über 13 MS/m können durch geeignete Weiterbehandlungsschritte eingestellt werden.

Vorteilhafterweise kann das aus einer α-Matrix bestehende Gefüge, in der Einlagerungen an β-Phase von 5 bis zu 45 Vol.-% sowie an Eisen-Nickel-Mangan-haltigen Mischsiliziden bis zu 20 Vol.-% enthalten sind nach einer Weiterbearbeitung, die zumindest eine Warmumformung und/oder Kaltumformung und wahlweise weitere Glühschritte beinhaltet, ausgebildet sein. Mit den β-Einlagerungen und Hartphasen unterschiedlicher Größenverteilung in einer α-Matrix gewährleistet diese Legierung eine vorteilhafte Temperaturbeständigkeit des Gefüges mit hinreichenden Zähigkeitseigenschaften zur Herstellung der Elektroklemme.

Zur Weiterbearbeitung kann die Legierung vorteilhafterweise bei ihrer Weiterbearbeitung folgende Schritte durchlaufen haben:
- Strangpressen oder Warmwalzen in einem Temperaturbereich von 600 bis 800 °C,
- zumindest eine Kaltumformung, bevorzugt durch Ziehen oder Kaltwalzen.

Auch kann in bevorzugter Ausgestaltung der Erfindung die Legierung bei ihrer Weiterbearbeitung folgende Schritte durchlaufen haben:
- Strangpressen oder Warmwalzen in einem Temperaturbereich von 600 bis 800 °C,
- eine Kombination aus zumindest einer Kaltumformung, bevorzugt durch Ziehen oder Kaltwalzen und zumindest einer Glühung in einem Temperaturbereich von 250 bis 700 °C, bevorzugt mit einer Glühdauer von 20 Minuten bis 5 Stunden.

Mittels einer Kombination von Kaltumformung durch Ziehen und einer oder mehrerer Glühungen der Ausgangsmaterialen in Form von Runddrähten, Profildrähten, Rundstangen, Profilstangen, Hohlstangen und Rohren im Temperaturbereich von 250 bis 700 °C ist es möglich, eine feine Verteilung des heterogenen Gefüges einzustellen. Auf diese Weise wird der Forderung nach der Verbesserung der elektrischen Leitfähigkeit entsprochen.

Von besonderem Interesse ist auch der Zusammenhang zwischen der Höhe und Verteilung des Anteils der β-Phase und der Temperaturbeständigkeit des Gefüges. Da jedoch diese kubisch-raumzentrierte Kristallart eine unverzichtbare festigkeitssteigernde Funktion in den Kupfer-Zink-Legierungen übernimmt, sollte die Minimierung des β-Gehaltes nicht ausschließlich im Vordergrund stehen. Mittels der Fertigungsfolge Strangpressen oder Warmwalzen / Ziehen oder Kaltwalzen / Zwischenglühungen kann das Gefüge der Kupfer-Zink-Legierung in seiner Phasenverteilung derart modifiziert werden, dass es neben einer hohen Festigkeit zusätzlich eine hinreichende Temperaturbeständigkeit, Duktilität und gute elektrische Leitfähigkeit aufweist.

In bevorzugter Ausgestaltung kann sich bei der Weiterbearbeitung nach dem Umformen zumindest eine Entspannungsglühung in einem Temperaturbereich von 250 bis 450 °C und bevorzugt einer Glühdauer von 2 bis 5 Stunden anschließen.

Im Fertigungsverlauf besteht die Notwendigkeit, anhand einer oder mehrerer Entspannungsglühungen die Höhe der Eigenspannungen zu reduzieren. Die Absenkung der Eigenspannungen ist auch bedeutsam für die Gewährleistung einer ausreichenden Temperaturbeständigkeit des Gefüges und für die Sicherstellung einer genügenden Geradheit der Runddrähte, Profildrähte, Rundstangen, Profilstangen, Hohlstangen und Rohre als Vorläuferprodukte der Elektroklemme.

Weitere Ausführungsbeispiele der Erfindung werden anhand einer Tabellen näher erläutert. Hierbei handelt es sich nach den Untersuchungen um eine am besten angesehene Ausführungsform. Weitere hiervon abweichende Ausführungsformen eigenen sich im Rahmen der Erfindung jedoch gleichermaßen dazu, die erfinderischen Vorteile zu erzielen.

Es wurden Gussbolzen der erfindungsgemäßen Kupfer-Zink-Legierung durch Strangguss bzw. Kokillenguss hergestellt. Die chemische Zusammensetzung des Stranggusses der Legierung 1 und des Kokillengusses der Legierungen 2 und 3 geht aus Tab. 1 hervor.

**Tabelle 1: Chemische Zusammensetzung der Gussbolzen bzw. Gussblöcke (in Gew.-%) ohne Angabe möglicher Verunreinigungen**

| | Cu [%] | Zn [%] | Si [%] | Mn [%] | Ni [%] | Sn [%] | Al [%] | Fe [%] |
|---|---|---|---|---|---|---|---|---|
| Leg. 1 | 64,0 | 31,1 | 1,0 | 2,0 | 0,6 | < 0,01 | 0,9 | 0,4 |
| Leg. 2 | 64,0 | 30,8 | 1,1 | 2,1 | 0,6 | - | 0,9 | 0,5 |
| Leg. 3 | 61,6 | 34,8 | 0,7 | 1,7 | 0,3 | - | 0,5 | 0,4 |

### Fertigungsfolge 1:

- Strangpressen der Gussbolzen aus Leg.1 zu Rohren bei der Temperatur von 670-770 °C
- Kombination von Kaltumformung/Zwischenglühungen (630-700 °C / 50min-3h)/Richten/Entspannungsglühungen (300-400 °C / 3h)

Nach durchlaufener Fertigung befinden sich die Gefügekennwerte, die elektrische Leitfähigkeit und die mechanischen Eigenschaften der Rohre mit der Abmessung (30,1x24,7) mm auf dem Niveau, das in Zahlenwerten in Tab. 2 dargestellt ist.

**Tabelle 2: Gefügekennwerte, elektrische Leitfähigkeit und mechanische Eigenschaften an zwei Positionen der Rohre im Endzustand (Leg. 1)**

| β-Gehalt [%] | Korngröße [µm] | Elektrische Leitfähigkeit [MS/m] | Rm [MPa] | R_{p0,2} [MPa] | Bruchdehnung A5 [%] | Härte HB |
|---|---|---|---|---|---|---|
| 5 | 15-20 | 11,4 | 640 | 560 | 14,5 | 201 |
| 15-20 | 20-25 | 11,2 | 647 | 572 | 13,2 | 199 |

### Fertigungsfolge 2:

- Strangpressen der Gussbolzen aus Leg. 1 zu Rundstangen bei der Temperatur von 650-750 °C
- Kombination von Kaltumformung/Glühungen (630-720 °C / 50min-4h) / Richten/Entspannungsglühungen (300-450 °C / 2-4h)

Nach durchlaufener Fertigung befinden sich die Gefügekennwerte, die elektrische Leitfähigkeit und die mechanischen Eigenschaften der Rundstangen mit dem Durchmesser von 13,40 mm, 16,35 mm und 45,50 mm auf dem Niveau, das in Zahlenwerten in Tab. 3 dargestellt ist.

**Tabelle 3: Gefügekennwerte, elektrische Leitfähigkeit und mechanische Eigenschaften der Rundstangen im Endzustand (Leg. 1)**

| Rundstange Ø [mm] | β-Gehalt [%] | Korngröße [µm] | Elektrische Leitfähigkeit [MS/m] | Rₘ [MPa] | R_{p0,2} [MPa] | Bruchdehnung A5 [%] | Härte HB |
|---|---|---|---|---|---|---|---|
| 13,40 | 5 | 20-25 | 11,4 | 607 | 512 | 12,4 | 191 |
| 16,35 | 15-20 | 25 | 10,9 | 638 | 549 | 12,0 | 199 |
| 45,50 | 10-15 | 25 | 10,7 | 570 | 420 | 20,1 | 172 |

### Fertigungsfolge 3:

- Warmwalzen der Gussblöcke aus Leg. 2 und 3 zu Walzplatten bei der Temperatur von 650-730 °C
- Kaltwalzen der Platten mit einer Umformung von 15 bis 25 % gegebenenfalls mit Entspannungsglühungen (300-450 °C / 2-4h)
Zusätzlich zwischen den einzelnen Verfahrensschritten gegebenenfalls noch Fräsen der Oberflächen.

**Tabelle 4: Gefügekennwerte, elektrische Leitfähigkeit und mechanische Eigenschaften der Walzplatten im Endzustand (Walzplattendicke 3 mm, mit und ohne Entspannungsglühung ESG als letzten Prozessschritt)**

| Legierung | β-Gehalt [%] | Korngröße [µm] | Elektr. Leitfähigkeit [MS/m] | Rₘ [MPa] | R_{p0,2} [MPa] | Bruchdehnung A5 [%] | Härte HB |
|---|---|---|---|---|---|---|---|
| Leg. 2 (ohne ESG) | 14 | 15-20 | 8,9 | 608 | 540 | 7,8 | 188 |
| Leg. 2 (ESG 340°C/3h) | 13 | 15-20 | 10,5 | 646 | 543 | 15,6 | 192 |
| Leg. 2 (ESG 400°C/3h) | 13 | 15-20 | 10,7 | 615 | 483 | 19,0 | 184 |
| Leg. 3 (ohne ESG) | 20 | 20-25 | 11,0 | 596 | 516 | 11,3 | 178 |
| Leg. 3 (ESG 340°C/3h) | 18 | 20-25 | 12,7 | 593 | 464 | 18,6 | 176 |
| Leg. 3 (ESG 400°C/3h) | 18 | 20-25 | 12,7 | 580 | 428 | 21,6 | 170 |

### Fertigungsfolge 4:

- Warmwalzen der Gussblöcke aus Leg. 2 und 3 zu Walzplatten bei der Temperatur von 650-730 °C
- Kombination einer Glühung (650 °C / 3h) und Kaltwalzen der Platten mit einer Umformung von 15 bis 25 % gegebenenfalls mit Entspannungsglühungen (300-450 °C / 2-4h)
Zusätzlich zwischen den einzelnen Verfahrensschritten gegebenenfalls noch Fräsen der Oberflächen.

**Tabelle 5: Gefügekennwerte, elektrische Leitfähigkeit und mechanische Eigenschaften der Walzplatten im Endzustand (Walzplattendicke 3 mm, mit und ohne Entspannungsglühung ESG als letzten Prozessschritt)**

| Legierung | β-Gehalt [%] | Korngröße [µm] | Elektr. Leitfähigkeit [MS/m] | Rₘ [MPa] | R_{p0,2} [MPa] | Bruchdehnung A5 [%] | Härte HB |
|---|---|---|---|---|---|---|---|
| Leg. 2 (ohne ESG) | 10 | 10-15 | 9,3 | 573 | 510 | 11,8 | 180 |
| Leg. 2 (ESG 340°C/3h) | 10 | 10-15 | 10,6 | 587 | 470 | 19,4 | 176 |
| Leg. 2 (ESG 400°C/3h) | 10 | 10-15 | 10,6 | 583 | 452 | 20,0 | 174 |
| Leg. 3 (ohne ESG) | 15 | 20-25 | 10,5 | 555 | 482 | 13,5 | 172 |
| Leg. 3 (ESG 340°C/3h) | 15 | 20-25 | 12,7 | 553 | 422 | 21,0 | 166 |
| Leg. 3 (ESG 400°C/3h) | 15 | 20-25 | 12,7 | 544 | 403 | 19,5 | 162 |

### Fertigungsfolge 5:

- Warmwalzen der Gussblöcke aus Leg. 2 und 3 zu Walzplatten bei der Temperatur von 650-730 °C
- Kombination von Kaltwalzen der Platten mit einer Umformung von 15 bis 65 %/Glühungen (630-720 °C / 50min-4h)
Zusätzlich zwischen den einzelnen Verfahrensschritten gegebenenfalls noch Fräsen der Oberflächen.

**Tabelle 6: Gefügekennwerte, elektrische Leitfähigkeit und mechanische Eigenschaften der Walzplatten im Endzustand (Walzplattendicke 2,3 mm, ohne Entspannungsglühung ESG)**

| Legierung | β-Gehalt [%] | Korngröße [µm] | Elektr. Leitfähigkeit [MS/m] | Rₘ [MPa] | R_{p0,2} [MPa] | Bruchdehnung A5 [%] | Härte HB |
|---|---|---|---|---|---|---|---|
| Leg. 2 | 10 | 10-15 | 9,1 | 558 | 484 | 17,6 | 171 |
| Leg. 3 | 15 | 15-20 | 10,2 | 556 | 471 | 18,9 | 167 |

Insbesondere der Kennwert für die elektrische Leitfähigkeit kann für die nach der Fertigungsfolge 5 hergestellten Formate der Legierungen 2 und 3 durch eine zusätzlich durchgeführte Entspannungsglühung bei einer Temperatur von 250 bis 450°C weiter erhöht werden.

Zu den Ausführungsbeispielen ist hervorzuheben, dass bei allen 5 Fertigungsfolgen der β-Gehalt zwischen 5-20 % liegt. Weitere Untersuchungen zeigen, dass bevorzugt die β-Gehalte zwischen 5-30 % liegen. Die im Endzustand der Fertigung inselartige Ausbildung der β-Phase, eingelagert in einem Gefüge aus einer α-Matrix, kann dabei in etwas unterschiedlicher Ausprägung in Erscheinung treten. Bei zunehmend geringeren Gehalten an β-Phase treten eher voneinander isolierte Inseln auf, die im Grenzfall gegenüber den Kristalliten der α-Matrix eine Art Zwickelfüllung bilden können.

## Patentansprüche

1. Elektroklemme enthaltend eine Kupfer-Zink-Legierung, bestehend aus (in Gew.-%):
28,0 bis 36,0 % Zn,
0,5 bis 1,5 % Si,
1,5 bis 2,5 % Mn,
0,2 bis 1,0 % Ni,
0,5 bis 1,5 % AI,
0,1 bis 1,0 % Fe,
wahlweise noch bis maximal 0,1 % Pb,
wahlweise noch bis maximal 0,1 % P,
wahlweise noch bis 0,08 % S,
Rest Cu und unvermeidbare Verunreinigungen,
**dadurch gekennzeichnet,**
- **dass** in der Matrix Eisen-Nickel-Mangan-haltige Mischsilizide eingelagert sind,
- **dass** das Gefüge aus einer α-Matrix besteht, in der Einlagerungen an β-Phase von 5 bis zu 45 Vol.-% sowie an Eisen-Nickel-Mangan-haltigen Mischsiliziden bis zu 20 Vol.-% enthalten sind,
- **dass** im Gefüge die Eisen-Nickel-Mangan-haltigen Mischsilizide mit stängeliger Form sowie an Eisen-Nickel-angereicherte Mischsilizide mit globularer Gestalt vorliegen.

2. Elektroklemme nach Anspruch 1, **gekennzeichnet durch**:
30,0 bis 36,0 % Zn,
0,6 bis 1,1 % Si,
1,5 bis 2,2 % Mn,
0,2 bis 0,7 % Ni,
0,5 bis 1,0 % AI,
0,3 bis 0,5 % Fe.

3. Elektroklemme nach Anspruch 2, **gekennzeichnet durch**:
33,5 bis 36,0 % Zn,

4. Elektroklemme nach einem der Ansprüche 1 bis 3, **dadurch gekennzeichnet, dass** die elektrische Leitfähigkeit der Legierung zumindest 5,8 MS/m beträgt.

5. Elektroklemme nach Anspruch 4, **dadurch gekennzeichnet, dass** die elektrische Leitfähigkeit der Legierung zumindest 10 MS/m beträgt.

6. Elektroklemme nach Anspruch 5, **dadurch gekennzeichnet, dass** die elektrische Leitfähigkeit der Legierung zumindest 13 MS/m beträgt.

7. Elektroklemme aus einer Kupfer-Zink-Legierung nach einem der Ansprüche 1 bis 6, **dadurch gekennzeichnet, dass** das aus einer α-Matrix bestehende Gefüge, in der Einlagerungen an β-Phase von 5 bis zu 45 Vol.-% sowie an Eisen-Nickel-Mangan-haltigen Mischsiliziden bis zu 20 Vol.-% enthalten sind nach einer Weiterbearbeitung, die zumindest eine Warmumformung und/oder Kaltumformung und wahlweise weitere Glühschritte beinhaltet, ausgebildet ist.

8. Elektroklemme aus einer Kupfer-Zink-Legierung nach Anspruch 7, **dadurch gekennzeichnet, dass** die Legierung bei ihrer Weiterbearbeitung folgende Schritte durchlaufen hat:
- Strangpressen oder Warmwalzen in einem Temperaturbereich von 600 bis 800°C,
- zumindest eine Kaltumformung.

9. Elektroklemme aus einer Kupfer-Zink-Legierung nach Anspruch 7, **dadurch gekennzeichnet, dass** die Legierung bei ihrer Weiterbearbeitung folgende Schritte durchlaufen hat:
- Strangpressen oder Warmwalzen in einem Temperaturbereich von 600 bis 800 °C,
- eine Kombination aus zumindest einer Kaltumformung und zumindest einer Glühung in einem Temperaturbereich von 250 bis 700 °C.

10. Elektroklemme aus einer Kupfer-Zink-Legierung nach Anspruch 8 oder 9, **dadurch gekennzeichnet, dass** sich bei der Weiterbearbeitung nach dem Umformen zumindest eine Entspannungsglühung in einem Temperaturbereich von 250 bis 450 °C anschließt.

## Claims

1. Electrical connection element containing a copper/zinc alloy, comprising (in % by weight):
from 28.0 to 36.0% Zn,
from 0.5 to 1.5% Si,
from 1.5 to 2.5% Mn,
from 0.2 to 1.0% Ni,
from 0.5 to 1.5% Al,
from 0.1 to 1.0% Fe,
optionally also up to a maximum of 0.1% Pb,
optionally also up to a maximum of 0.1% P,
optionally also up to 0.08% S,
the balance being Cu and inevitable impurities,
**characterised in that**
- iron/nickel/manganese-containing mixed silicides are incorporated in the matrix,
- **in that** the structure comprises an α-matrix, in which deposits of β-phase of from 5 to 45% by volume and iron/nickel/manganese-containing mixed silicides at up to 20% by volume are contained,
- **in that** in the structure the iron/nickel/manganese-containing mixed silicides are present in stalk-like form and iron/nickel-enriched mixed silicides are present in globular form.

2. Electrical connection element according to claim 1, **characterised by**:
from 30.0 to 36.0% Zn,
from 0.6 to 1.1% Si,
from 1.5 to 2.2% Mn,
from 0.2 to 0.7% Ni,
from 0.5 to 1.0% Al,
from 0.3 to 0.5% Fe.

3. Electrical connection element according to claim 2,
**characterised by**:
from 33.5 to 36.0% Zn.

4. Electrical connection element according to any one of claims 1 to 3, **characterised in that** the electrical conductivity of the alloy is at least 5.8 MS/m.

5. Electrical connection element according to claim 4, **characterised in that** the electrical conductivity of the alloy is at least 10 MS/m.

6. Electrical connection element according to claim 5, **characterised in that** the electrical conductivity of the alloy is at least 13 MS/m.

7. Electrical connection element comprising a copper/zinc alloy according to any one of claims 1 to 6, **characterised in that** the structure which comprises an α-matrix and in which deposits of β-phase of from 5 to 45% by volume and iron/nickel/manganese-containing mixed silicides at up to 20% by volume are contained, is formed after further processing which involves at least one hot-forming and/or cold-forming operation and optionally additional annealing steps.

8. Electrical connection element comprising a copper/zinc alloy according to claim 7, **characterised in that** the alloy during the further processing thereof has undergone the following steps:
- extrusion or hot-rolling in a temperature range from 600 to 800°C,
- at least one cold-forming operation.

9. Electrical connection element comprising a copper/zinc alloy according to claim 7, **characterised in that** the alloy during the further processing thereof has undergone the following steps:
- extrusion or hot-rolling in a temperature range from 600 to 800°C,
- a combination of at least one cold-forming and at least one annealing operation in a temperature range from 250 to 700°C.

10. Electrical connection element comprising a copper/zinc alloy according to claim 8 or claim 9, **characterised in that**, during the further processing, the shaping operation is followed by at least one stress-relieving annealing operation in a temperature range from 250 to 450°C.

## Revendications

1. Borne électrique contenant un alliage cuivre-zinc, consistant en (en % en poids) :
28,0 à 36,0 % de Zn,
0,5 à 1,5 % de Si,
1,5 à 2,5 % de Mn,
0,2 à 1,0 % de Ni,
0,5 à 1,5 % de Al,
0,1 à 1,0 % de Fe,
au choix encore jusqu'à 0,1 % de Pb au maximum,
au choix encore jusqu'à 0,1 % de P au maximum,
au choix encore jusqu'à 0,08 % de S,
le reste étant Cu et des impuretés inévitables,
**caractérisée**
- **en ce que** des siliciures mixtes contenant du fer, du nickel et du manganèse sont inclus dans la matrice,
- **en ce que** la structure consiste en une matrice α dans laquelle sont contenues des inclusions de phase β à raison de 5 à 45 vol. % et de siliciures mixtes contenant du fer, du nickel et du manganèse à raison de jusqu'à 20 vol. %,
- **en ce que**, dans la structure, les siliciures mixtes contenant du fer, du nickel et du manganèse sont présents sous forme de tiges et des siliciures mixtes enrichis en fer et en nickel à configuration globulaire sont présents.

2. Borne électrique selon la revendication 1, **caractérisée par**
30,0 à 36,0 % de Zn,
0,6 à 1,1 % de Si,
1,5 à 2,2 % de Mn,
0,2 à 0,7 % de Ni,
0,5 à 1,0 % de Al,
0,3 à 0,5 % de Fe.

3. Borne électrique selon la revendication 2, **caractérisée par** :
33,5 à 36,0 % de Zn.

4. Borne électrique selon l'une des revendications 1 à 3, **caractérisée en ce que** la conductivité électrique de l'alliage est d'au moins 5,8 MS/m.

5. Borne électrique selon la revendication 4, **caractérisée en ce que** la conductivité électrique de l'alliage est d'au moins 10 MS/m.

6. Borne électrique selon la revendication 5, **caractérisée en ce que** la conductivité électrique de l'alliage est d'au moins 13 MS/m.

7. Borne électrique en un alliage cuivre-zinc selon l'une des revendications 1 à 6, **caractérisée en ce que** la structure consistant en une matrice α dans laquelle sont contenues des inclusions de phase β à raison de 5 à 45 vol. % et de siliciures mixtes contenant du fer, du nickel et du manganèse à raison de jusqu'à 20 vol. % est formée après un traitement supplémentaire qui comprend au moins un formage à chaud et/ou un formage à froid et au choix d'autres étapes de chauffage.

8. Borne électrique en un alliage cuivre-zinc selon la revendication 7, **caractérisée en ce que** l'alliage a parcouru lors de son traitement supplémentaire les étapes suivantes :
- filage ou laminage à chaud dans un domaine de températures de 600 à 800°C,
- au moins un formage à froid.

9. Borne électrique en un alliage cuivre-zinc selon la revendication 7, **caractérisée en ce que** l'alliage a parcouru lors de son traitement supplémentaire les étapes suivantes :
- filage ou laminage à chaud dans un domaine de températures de 600 à 800°C,
- une combinaison d'au moins un formage à froid et d'au moins un chauffage dans un domaine de températures de 250 à 700°C.

10. Borne électrique en un alliage cuivre-zinc selon la revendication 8 ou 9, **caractérisée en ce qu'**au moins un chauffage de détente dans un domaine de température de 250 à 450°C a lieu lors du traitement supplémentaire après le formage.
